# EUROPÄISCHE PATENTSCHRIFT

(11) **EP 0 056 226 B1**
(45) Veröffentlichungstag und Bekanntmachung des Hinweises auf die Patenterteilung: **20.03.1985**
(21) Anmeldenummer: 82100002.3
(22) Anmeldetag: 04.01.1982
(51) Int. Cl.: G03C 1/60, G03C 1/78, G03C 1/80

(54) **Zweikomponenten-Diazotypiematerial**
Two-component diazotype material
Matériau diazotype à deux constituants

(30) Priorität: 10.01.1981 DE 3100579
(43) Veröffentlichungstag der Anmeldung: 21.07.1982
(73) Patentinhaber: HOECHST AKTIENGESELLSCHAFT, 65926 Frankfurt am Main (DE)
(72) Erfinder: Thoese, Klaus, Dr., D-6200 Wiesbaden (DE); Frommeld, Hans-Dieter, Dr., D-6200 Wiesbaden (DE); Scheler, Siegfried, Dr., D-6200 Wiesbaden (DE)

## Beschreibung

Die vorliegende Erfindung betrifft ein Zweikomponenten-Diazotypiematerial, bestehend aus einem Schichtträger und einer darauf aufgebrachten lichtempfindlichen Schicht, die polymeres Bindemittel, Diazoniumsalz, Kuppler, Säurestabilisator und übliche Zusätze enthält.

Es ist bekannt, dass in Diazotypienmaterialien als polymere Bindemittel Celluloseester verwendet werden. Diese haben sich aufgrund ihrer guten filmbildenden und optischen Eigenschaften, ihrer thermischen Stabilität und ihrer guten Verträglichkeit mit Diazoniumsalzen und Kupplern so gut bewährt, dass sie oft genannt werden und in der Praxis fast ausschliesslich verwendet werden. Nachteil dieser Verbindungen ist aber eine ungenügende Schichthaftung auf Polyesterfolien, die nur mit Hilfe geeigneter, zusätzlich aufgebrachter Haftschichten ausreichend ist. Haftschichten werden zum Beispiel in einem besonderen Arbeitsgang mit Trichloressigsäure und Kieselsäure oder Polyvinylidenchlorid aufgebracht.

Es ist auch bekannt, Polyvinylacetat als Bindemittel zu verwenden (US-A-2 405 523). Polyvinylacetat hat den Vorteil, dass es etwas besser auf Polyesteroberflächen haftet. Als Thermoplast hat Polyvinylacetat aber den grossen Nachteil, dass die sensibilisierten Schichten beim Verarbeiten stark zum Verprägen und Kleben neigen.

Es ist auch bekannt, dass sich Mischpolymerisate aus Vinylacetat und Maleinsäure oder Crotonsäure auf Polyesteroberflächen durch brauchbare Haftung auszeichnen (DE-B-1065724). Diese Polymerisate lassen sich aus wässrig alkalischer Lösung aufbringen, werden aber durch wässriges Alkali auch ebenso leicht wieder abgelöst. Ausserdem neigen diese Schichten zum Kleben.

Es ist auch bekannt, Haft- oder Lackschichten aus einem Gemisch aus Vinylacetat-Crotonsäure-Copolymerisaten und zum Beispiel Harnstoff-Formaldehydharzen zu härten (DE-C-1062111 und DE-B-14 61 260. Dadurch wird ihre Alkalilöslichkeit reduziert, jedoch nicht völlig beseitigt.

Je stärker andererseits eine Lackschicht gehärtet ist, um so schwerer ist sie zu sensibilisieren, da die Diazoniumsalze und Kuppler beim Diffusionsverfahren weniger in die Schicht eindringen. Somit ist der Grad der Härtung der Schicht mitentscheidend für ihre Eignung in Lichtpausschichten.

Es ist auch ein Zweikomponenten-Diazotypiematerial mit einem Antirutschüberzug bekannt (DE-A-25 02 259), das aus einer biaxial orientierten Polyesterfolie und einer darauf aufgebrachten lichtempfindlichen Schicht besteht, die ein polymeres Bindemittel, ein Diazoniumsalz, einen Kuppler und Säurestabilisator enthält. Der Schichtenaufbau ist relativ kompliziert und wird höchsten Ansprüchen an die Schichthaftung und Sensibilisierung nicht gerecht.

Aufgabe der Erfindung war es, lichtempfindliche Schichten auf Polyesterfolien zu entwickeln, die eine vorzügliche Haftung aufweisen, ohne dass sie zum Kleben oder Verprägen neigen, die einfach sensibilisierbar sind und bei denen die sonstigen Lichtpauseigenschaften nicht verschlechtert sind.

Die Lösung geht aus von einem Zweikomponenten-Diazotypiematerial, bestehend aus einer biaxial orientierten Polyesterfolie als Schichtträger und einer darauf aufgebrachten lichtempfindlichen Schicht, die polymeres Bindemittel, Diazoniumsalz, Kuppler, Säurestabilisator und übliche Zusätze enthält, das dadurch gekennzeichnet ist, dass das polymere Bindemittel aus einer Mischung von 10-60 Gewichtsprozent eines Polymerisates oder Mischpolymerisates von Vinylacetat und 40-90 Gewichtsprozent Celluloseester besteht. Vorzugsweise besteht das Mischpolymerisat aus Vinylacetat und Crotonsäure, wobei ein Crotonsäuregehalt von etwa 4-12 Gewichtsprozent besonders vorteilhaft ist.

Hierdurch wird erreicht, dass die Schichthaftung im Vergleich zu den unverschnittenen Bindemitteln Celluloseester oder Polyvinylacetat deutlich verbessert ist, ohne dass die Schichten zum Kleben oder Verprägen neigen, dass die Lackschicht einfach sensibilisierbar ist, und dass die guten Lichtpauseigenschaften, wie Lagerfähigkeit des unbelichteten Materials, die Entwicklungsgeschwindigkeit, Transparenz und Haltbarkeit von Vollton- und Pausenhintergrund bei der Aktenlagerung erhalten bleiben.

Erfindungsgemäss handelt es sich bei dem polymeren Bindemittel um ein Gemisch von mindestens zwei Stoffen:
Zum einen von Polymerisaten oder Mischpolymerisaten des Vinylacetats, wobei sich solche mit einem Crotonsäuregehalt von 4-12%, entsprechend einer Säurezahl im Bereich von 30-90, ganz besonders bewährt haben. Zum anderen von Celluloseestern, da diese besonders gute Filmbildner sind. Bevorzugt werden Ester der Essigsäure, Propionsäure oder Buttersäure sowie deren Mischester, zum Beispiel Celluloseacetopropionat, Celluloseacetobutyrat oder Cellulosebutyrat.

Die als Trägermaterial verwendeten Polyesterfolien sind beispielsweise solche aus Polybutylenterephthalat aus Mischpolyestern, zum Beispiel hergestellt aus Terephthalsäure, Isophthalsäure und Ethylenglykol oder 1,4-Dimethylglykol-cyclohexan, wobei der Isophthalsäureanteil bis zu 50 Molprozent beträgt oder aus Terephthalsäure und Ethylenglykol und Polyethylenglykol mit einem Molekulargewicht von 1 000 bis 10000 oder aus Naphthalin-2,6-dicarbonsäure, Terephthalsäure und Ethylenglykol. Besonders hat sich als Trägermaterial jedoch Polyethylenterephthalat bewährt.

Bevorzugt wird für das erfindungsgemässe Diazotypienmaterial als Trägermaterial eine Polyesterfolie, auf die auf einer oder beiden Oberflächen während der Herstellung eine Haftschicht aufgebracht ist, verwendet. Die Haftschichten werden in der Regel zwischen dem ersten und zweiten Orientierungsschritt aufgebracht, wie dies zum Beispiel der DE-B-16 29 480 entnommen werden kann.

Die Diazoniumverbindungen, die zur Herstellung der lichtempfindlichen Schichten verwendet werden können, sind irgendwelche der zahlreichen zur Verfügung stehenden bekannten Diazoniumsalze. Beispiele sind die vom substituierten p-Phenylendiamin oder p-Mercaptoanilin abgeleiteten Diazoniumsalze, zum Beispiel wobei
R, und/oder R₂ Wasserstoff, Chlor, Methyl, Methoxy, Ethoxy oder Butoxy sein kann und
X eine Dimethylamino-, Diethylamino-, Dipropylamino-, Morpholino-, Pyrrolidino-, Piperidino-, Alkylmercapto- oder Tolylmercaptogruppe sein kann.

Das Diazoniumsalz liegt stabilisiert, wie bekannt als Zinkchloriddoppelsalz, als Kadmiumchloriddoppelsalz, Zinnchloriddoppelsalz, Borfluoridsalz, als Sulfatsalz, als Hexafluorphosphatsalz oder dergleichen vor.

Auch die zu verwendenden Kupplersubstanzen sind bekannt. Die Auswahl erfolgt entsprechend dem gewünschten Farbton der Bildstellen. Beispielsweise seien Kuppler auf Basis Cyanessigsäureamid, Acetessigsäureamid, Phenol und Phenolcarbonsäureamid, Naphthol, Naphtholsulfonsäureamid und Naphthocarbonsäureamid, Resorcin- und Resorcylsäurederivate oder auf Basis von Mono-, Di-, Tri- und Tetrahydroxy-di- und -triphenylen genannt, die auch substituiert sein können.

Die lichtempfindliche Schicht kann auch die bekannten Stabilisierungsmittel enthalten, wie zum Beispiel 5-Sulfosalicylsäure, Zitronensäure, Maleinsäure, Weinsäure, Borsäure, aber auch Thioharnstoff. Sie kann auch Pigmente, wie zum Beispiel kolloidale Kieselsäure, fein gemahlenes Aluminiumoxid oder Silikate, enthalten.

Die folgenden Beispiele dienen der weiteren Erläuterung der Erfindung, ohne den Erfindungsbereich hierauf zu begrenzen.

### Beispiel 1

In einem Gemisch aus
95 ml Aceton
15 ml Methanol und
10 ml Methylglykol

werden
A 10 g Celluloseacetopropionat (3,6% Acetylgruppen, 44,7% Propionylgruppen, 1,8% Hydroxylgruppen; (eine 20%ige Lösung dieses Produktes in Aceton/Ethanol 72:8 besitzt eine Viskosität von etwa 7 Pa - s»
B 10 g Polyvinylacetat mit dem Molgewicht 1 ·1µε
C 10 g Copolymerisat aus Vinylacetat und Crotonsäure mit der Säurezahl 35-45 und dem Molgewicht 1 . 105
D 5 g Copolymerisat aus Vinylacetat und Crotonsäure (wie C)
   5g butyliertes Harnsotff-Formaldehydharz
   0,2g Sulfosalicylsäure
   E 7 g Celluloseacetopropionat wie A
   3 g Polyvinylacetat wie B
   F 5 g Celluloseacetopropionat wie A
   5 g Polyvinylacetat wie B

   gelöst, und die Lacke A-F auf eine 100 µm dicke Folie aus biaxial orientiertem Polyethylenterephthalat, die während der Produktion mit einer Haftschicht aus einer Acryl- bzw. Methacrylmasse versehen worden ist, so beschichtet und dann 5 Minuten bei 70-80 °C getrocknet, dass man Lackfilme mit einem Schichtgewicht von 7-8 g/cm² erhält. Der Lack D wird zur Härtung zusätzlich 5 Minuten bei etwa 150 °C getrocknet.

Die lackierten Folien werden anschliessend durch Tauchen mit einer Lösung, die die folgenden Bestandteile enthält, und anschliessendes Trocknen bei 80 °C sensibilisiert:
70 ml Wasser
75 ml Ameisensäure
1000 mllsopropanol
10 g 5-Sulfosalicylsäure
10 g Weinsäure
2 g Borsäure
12,5 g 2-Hydroxynaphthoesäure-N-2'-methylanilid
15 g p-Dipropylaminobenzoldiazoniumtetrafluoroborat

Die getrockneten Muster werden in einer handelsüblichen Lichtpausmaschine zwischen Filtrierpapier mit feuchtem Ammoniak bei etwa 75 °C zum Vollton entwickelt, da an Volltönen Haftungsdefekte besser sichtbar werden. Schichten, die zum Kleben oder Verprägen neigen, bleiben dabei an der Papieroberfläche haften. Beim Abziehen der Folie vom Papier bleiben angeklebte oder aufgeprägte Papierfasern auf der Lackschicht störend zurück.

Zur Prüfung der Schichthaftung auf der Folienunterlage wird die schichttragende Folienseite mit einem Gitterschnitt-Prüfer nach DIN 53 151 eingeritzt. Auf die verletzte Schicht wird ein Klebeband gedrückt und dieses dann ruckartig abgelöst. Bei guter Schichthaftung auf der Folie darf bei dieser Prüfung kein Schichtteil auf dem Klebeband bleiben; bei mittlerer Schichthaftung sind einzelne Bruchstellen erkennbar, bei schlechter Schichthaftung lässt sich der Lack weitgehend abziehen.

Durch Lagerung in feuchter Atmosphäre (96% relative Luftfeuchte, Lagerung über 24 Stunden) wird die Haftung bleibend geschädigt. Eine ähnliche Verschlechterung der Haftung lässt sich auch im Schnelltest bei einstündiger Lagerung unter Wasser beobachten.

Die folgende Tabelle gibt die Ergebnisse der Versuche wieder:

Es zeigt sich, dass die Lacke E und F die beste Haftung aufweisen, keine Anzeichen von Kleben zeigen und durch Überwischen mit einem mit verdünntem Ammoniak (1 : 10) getränkten Wattebausch im Gegensatz zu C und D nicht löslich sind.

### Beispiel 2

Pigmentlacke auf der Basis
68 ml Aceton
12 ml Methanol
12 ml Methylglykol
8 g Celluloseacetopropionat
4 g eines Gemisches aus feinteiliger gefällter Kieselsäure und Aluminiumoxid

werden
G ohne Zusatz
H mit 0,9 g (10%) eines Copolymerisates aus Vinylacetat und Crotonsäure (Säurezahl 90)
I mit 1,5 g (16%) eines Coplymerisates aus Vinylacetat und rctcrsäure (Säurezahl 90)
K mit 1,5 g (16%) eines Copolymerisates aus Vinylacetat und Crotonsäure (Säurezahl 45)
L mit 2,5 g (24%) Polyvinylacetat mit dem Mol. Gew.2,6 · 105

nach dem Lösen auf 100 gm dicke Folie aus biaxial orientiertem Polyethylenterephthalat, das während der Produktion mit einer Haftschicht versehen worden ist, beschichtet und 5 Minuten bei 90 °C getrocknet, so dass man Schichtgewichte von 7-8 g/m² erzielt. Anschliessend werden die lackierten Folien mit einer Lösung aus
100 ml Wasser
900 ml Isopropanol
60 ml Ameisensäure
30 g 5-Sulfosalicylsäure
30 g Resorcin
32 g 2,5-Dibutoxy-4-morpholino-benzoldia- zonium-tetrachlorozinkat

bestrichen und getrocknet.

In einer Lichtpausmaschine werden die Proben mit warmem, feuchtem Ammoniak entwickelt und anschliessend wird, wie im Beispiel 1 beschrieben, die Haftung geprüft.

Die Ergebnisse des Haftungstestes sind in der folgenden Tabelle zusammengestellt:

Die Haftergebnisse zeigen, dass die erfindungsgemässen pigmentierten Lackschichten deutlich besser haften als die Lackschicht des Vergleichsmusters.

### Beispiel 3

in
80 ml Aceton
20 ml Methanol

werden
M 8 g Celluloseacetopropionat (2,5% Acetylgruppen;
46 % Propionylgruppen; 2,8% Hydroxylgruppen;
Viskosität: 20 Sekunden nach ASTM D-817 (Formula A) und D-1343
N 8 g Copolymeres aus Vinylacetat und 5% Crotonsäure, wie unter G aus Beispiel 1
0 8 g Polyvinylacetat mit dem Molekulargewicht 2,6 · 10⁵
P 4 g Celluloseacetopropionat, wie unter M
4 g Copolymeres aus Vinylacetat und Crotonsäure, wie unter N
Q 4 g Celluloseacetopropionat, wie unter M
4 g Polyvinylacetat wie unter 0 gelöst. Anschliessend werden in jedem dieser Ansätze folgende Substanzen aufgelöst:
   0,2 g 5-Sulfosalicylsäure
   0,2 g 2-Hydroxyphenol-hydroxyethylether
   0,4 g Phthalsäure-bis-(methoxyethylester)
   0,4 g 2,4- Dihydroxybenzoesäure-ethanolamid
0,6 g 4-(p-Tolylmercapto)-2,5-diethoxybenzol- diazonium-tetrafluoroborat

Die Lösungen werden mit einem Nassgewicht von etwa 100 g/m² auf substrierte Polyesterfolie aufgebracht und 5 Minuten bei 80°C getrocknet. Die lichtempfindlichen Folien werden unter einer Bildvorlage belichtet und anschliessend mit Ammoniak entwickelt. Man erhält kräftig braunlinige Kopien mit farblosem Grund.

Die Haftung wird analog Beispiel 1 bestimmt. Die folgende Tabelle gibt die Ergebnisse wieder:

Die Qualität der Kopien P und Q ist deutlich besser. Ähnliche Ergebnisse erhält man, wenn die Lacke M - Q auf eine Polyesterfolie eines anderen Herstellers beschichtet und getrocknet werden.

### Beispiel 4

Auf eine 180 Jlm starke Polyesterfolie werden Lösungen von
R 3 g Celluloseacetobutyrat (15,3% Acetylgruppen; 37% Butyrylgruppen; 1,5% Hydroxylgruppen, Viskosität: 55 m Pa . s, 15%ig in Aceton bei 25°C)
S 1,5 g Celluloseacetobutyrat, wie unter R und
1,5 g Polyvinylacetat, wie unter 0, Beispiel 3 in 30 ml Methylglykol beschichtet und 5 Minuten bei 120°C getrocknet.

Anschliessend sensibilisiert man die Folien und entwickelt sie zu blauen Volltönen, wie in Beispiel 1 beschrieben. Beim Muster R geht die blaue Lackschicht leicht als Haut ab. Dagegen zeigt das Muster S im Vergleich zum Muster R eine deutlich verbesserte Haftung.

## Patentansprüche

1. Zweikomponenten-Diazotypiematerial, bestehend aus einer biaxial orientierten Polyesterfolie als Schichtträger und einer darauf aufgebrachten lichtempfindlichen Schicht, die polymeres Bindemittel, Diazoniumsalz, Kuppler, Säurestabilisator und übliche Zusätze enthält, dadurch gekennzeichnet, dass das polymere Bindemittel aus einer Mischung von 10-60 Gewichtsprozent eines Polymerisates oder Mischpolymerisates von Vinylacetat und 40-90 Gewichtsprozent Celluloseester besteht.

2. Diazotypiematerial nach Anspruch 1, dadurch gekennzeichnet, dass das Mischpolymerisat aus Vinylacetat und Crotonsäure besteht.

3. Diazotypiematerial nach Anspruch 2, dadurch gekennzeichnet, dass das Mischpolymerisat von Vinylacetat und Crotonsäure etwa 4-12 Gewichtsprozent Crotonsäure enthält.

4. Diazotypiematerial nach Anspruch 1, dadurch gekennzeichnet, dass der Celluloseester ein Celluloseacetopropionat, Celluloseacetobutyrat, Cellulosepropionat oder Cellulosebutyrat ist.

5. Diazotypiematerial nach Anspruch 1, dadurch gekennzeichnet, dass der Schichtträger eine Polyethylenterephthalatfolie ist.

6. Diazotypiematerial nach Ansprüchen 1 und 5, dadurch gekennzeichnet, dass auf eine oder beide Oberflächen der Polyesterfolie während der Herstellung eine Haftschicht aufgebracht ist.

## Revendications

1. Matériau diazotype à deux constituants, se composant d'une feuille de polyester orientée bi- axialement comme support de couche et d'une couche photosensible appliquée sur celle-ci, qui contient un liant polymère, un sel de diazonium, un copulant, un stabilisant acide et des additifs usuels, caractérisé en ce que le liant polymère se compose d'un mélange de 10-60 pour cent en poids d'un polymère ou d'un copolymère de l'acétate de vinyle et de 40-90% en poids d'ester de cellulose.

2. Matériau diazotype suivant la revendication 1, caractérisé en ce que le copolymère se compose d'acétate de vinyle et d'acide crotonique.

3. Matériau diazotype suivant la revendication 2, caractérisé en ce que le copolymère d'acétate de vinyle et d'acide crotonique contient environ 4-12% en poids d'acide crotonique.

4. Matériau diazotype suivant la revendication 1, caractérisé en ce que l'ester de cellulose est un acétopropionate de cellulose, un acétobutyrate de cellulose, un propionate de cellulose ou un butyrate de cellulose.

5. Matériau diazotype suivant la revendication 1, caractérisé en ce que le support de couche est une feuille de polyéthylènetéréphtalate.

6. Matériau diazotype suivant les revendications 1 et 5, caractérisé en ce qu'une couche d'adhérence est appliquée sur une face de la feuille de polyester ou sur les deux pendant la fabrication.

## Claims

1. A two-component diazotype material, composed of a biaxially oriented polyester film serving as a layer support and a light-sensitive layer, which is applied thereto and contains a polymeric binder, a diazonium salt, a coupler, an acid stabilizer and conventional additives, wherein the polymeric binder comprises a mixture of 10-60 per cent by weight of a polymer or copolymer of vinyl acetate and 10-90 per cent by weight of a cellulose ester.

2. A diazotype material as claimed in claim 1, wherein the copolymer comprises vinyl acetate and crotonic acid.

3. A diazotype material as claimed in claim 2, wherein the copolymer of vinyl acetate and crotonic acid contains about 4-12 per cent by weight of crotonic acid.

4. A diazotype material as claimed in claim 1, wherein the cellulose ester is a cellulose aceto- propionate, cellulose acetobutyrate, cellulose propionate or cellulose butyrate.

5. A diazotype material as claimed in claim 1, wherein the support is a polyethylene terephthalate film.

6. A diazotype material as claimed in claims 1 and 5, wherein an adhesive layer has been applied to one or both surfaces of the polyester film during manufacture.
